# EUROPÄISCHE PATENTSCHRIFT

(11) **EP 0 752 479 B1**
(45) Veröffentlichungstag und Bekanntmachung des Hinweises auf die Patenterteilung: **04.07.2001**
(21) Anmeldenummer: 96107837.5
(22) Anmeldetag: 17.05.1996
(51) Int. Cl.: C21D 1/667, C21D 9/00, C22F 1/04, B22D 30/00

(54) **Verfahren zum Zwischenabschrecken von von aus einem Lösungs-Glühofen kommenden Leichtmetall-Gussstücken**
Process for the interrupted quenching of a light alloy casting coming from a solution treating furnace
Procédé de trempe interrompue de pièces coulées en alliage léger émanant d'un four de traitement de mise en solution

(30) Priorität: 03.07.1995 DE 19524176
(43) Veröffentlichungstag der Anmeldung: 08.01.1997
(73) Patentinhaber: DaimlerChrysler AG, 70567 Stuttgart (DE)
(72) Erfinder: Koppenhöfer, Ralph, 75535 Mainhardt (DE); Weimer, Siegfried, 71229 Leonberg (DE)

(56) Entgegenhaltungen:
- EP-A- 0 051 549
- EP-A- 0 546 210
- DE-A- 1 558 798
- FR-A- 2 223 463
- US-A- 4 373 706
- METADEX 93(9):56-1292, F.MOREAUX ET AL "SOME DEVELOPMENTS ABOUT SPRAY QUENCHING", MATERIALS AUSTRALIA, MAR 1992, 24, (2), 14-16 XP002015404
- PATENT ABSTRACTS OF JAPAN vol. 014, no. 063 (C-0685), 6.Februar 1990 & JP-A-01 287256 (MITSUBISHI HEAVY IND LTD), 17.November 1989,

## Beschreibung

Die Erfindung geht aus von einem Verfahren zum Wärmebehandeln von Leichtmetall-Gußstücken nach dem Oberbegriff von Anspruch 1, wie es in der industriellen Praxis gang und gäbe ist. In diesem Zusammenhang kann beispielsweise auf die EP 546 210 A1 verwiesen werden, die ein kombiniertes Verfahren zum pyrolytischen Zerstören der Kerne, zur Kernsandregeneration und zum Glühen der Gußstücke in einem gemeinsamen, einheitlichen Behandlungsschritt in einem Ofen mit anschließendem Abschrecken der Gußstücke in einem Wasserbad beschreibt.

Üblicherweise werden Leichtmetall-Gußwerkstücke heute nach dem Gießen lösungsgeglüht und anschließend im Wasserbad abgeschreckt, indem die Gußstücke in das Wasserbad eingetaucht werden. Aufgrund laufender Zugabe von Frischwasser als Ausgleich der Verdampfungsverluste wird das Abschreckbad auf etwa 30 bis 70°C gehalten. Wegen des teilweise, insbesondere im Kernbereich an den Gußstücken noch anhaftenden Sandes dringt das Wasser nicht zu allen Oberflächenpartien gleichmäßig vor, so daß der Abschreckeffekt örtlich recht unterschiedlich ausfällt und demgemäß mit entsprechenden Verzügen der Gußteile zu rechnen ist. Eine weitere Ungleichmäßigkeit der Abschreckwirkung kommt auch durch die örtlich recht unterschiedlichen Umströmungsverhältnisse zustande. In gut umströmbaren Bereichen wird die entstehende Dampfschicht immer wieder durch neu zutretendes Wasser erneuert, wogegen in Bereichen mit quasi stagnierendem Wasser sich eine mehr oder weniger stabile Dampfsperre zwischen Werkstückoberfläche und Wasserbad ausbilden kann, die einen zügigen Wärmeabfluß vom Werkstück ins Wasserbad verhindert. Zur Erhöhung der Abschreckwirkung wird für eine Begrenzung der Wassererwärmung gesorgt; die Badtemperatur wird - meist durch Frischwasserzugabe - bei etwa 30 bis 70°C stabilisiert. Außerdem werden die Gußstücke aufgrund einer ausreichend langen Aufenthaltszeit im Abschreckbad bis etwa auf Badtemperatur, also bis etwa 30 bis 70°C abgeschreckt, um sicher zu stellen, daß auch an den ungünstigen Stellen eine ausreichende Abschreckung erzielt wurde. Die Gußstücke müssen also nach dem Abschrecken für das anschließende Auslagern in energie-intensiver Weise wieder auf Auslagerungstemperatur aufgeheizt werden. Beim Abschrecken der Werkstücke im Wasserbad verbleiben im übrigen zum großen Teil zumindest in den Höhlungen der Werkstücke Sandreste zurück; derartige nasse Sandnester müssen nach dem Wasserbad-Abschrecken zunächst gesondert und in aufwendiger und energie-intensiver Weise getrocknet werden, bevor der Sand durch Rütteln und/oder Blasen entfernt werden kann und bevor die Gußstücke in den Auslagerungsofen eingegeben werden können. Soweit beim Abschrecken der Werkstücke im Wasserbad Sand von den Gußstücken herausfällt, sammelt sich dieser gemeinsam mit sonstigen Badverunreinigungen als Schlamm, der aufgrund der Verunreinigungen nicht wiederverwendet werden kann und der außerdem wegen der Nässe so nicht in die Kernsandregeneration eingeschleust werden darf, sondern zuvor getrocknet werden müßte. Es bleibt nur ein kostspieliges Entsorgen des verunreinigten Sandschlammes und ein kostenverursachender Neu-Ersatz des entsorgten Sandes übrig.

Aufgabe der Erfindung ist es, das gattungsgemäß zugrundegelegte Wärmebehandlungsverfahren der Leichtmetall-Gußstücke im Hinblick auf das Ergebnis der Wärmebehandlung und auf die Betriebskosten zu optimieren.

Diese Aufgabe wird bei Zugrundelegung des gattungsgemäßen Wärmebehandlungsverfahren erfindungsgemäß durch die kennzeichnenden Merkmale von Anspruch 1 gelöst. Dank der Abschreckung mittels eines Luft/Wasser-Gemisches wird einerseits eine ausreichend rasche Abschreckung der Gußstücke, andererseits aber eine sehr gleichmäßige und verzugsarme Abkühlung erzielt. Aufgrund der gut beherrschbaren und gleichmäßig voranschreitenden Abschreckung kann über die Abschreckzeit auch die Abschrecktemperatur bestimmt werden; es braucht nicht unnötig tief abgeschreckt zu werden, vielmehr kann ein beträchtlicher Anteil an Restwärme ausgenützt und somit Energie und Aufheizzeit eingespart werden. Außerdem wird der anhaftende Sand nicht genäßt und kann in rieselfähiger und sauberer Form aufgefangen und nach einer Regeneration wiederverwendet werden, so daß dadurch der Sandverbrauch reduziert werden kann. Auch ein umständliches und kostspieliges Trocknen der Gußstücke vor dem Auslagerungsglühen ist entbehrlich. Da die Verdampfungswärme des Wassers zum Abschrecken ausgenützt und der entstehende Dampf aufgefangen und rekondensiert werden kann, wird nur sehr wenig Wasser verbraucht.

Zwar ist es bekannt, Leichtmetall-Gußstücke mittels eines Luft/Wasser-Gemisches zu kühlen oder abzuschrecken. Die japanische Patentanmeldung JP 60-170567 A beispielsweise zeigt ein Verfahren bzw. eine Anordnung zum Abkühlen von frisch gegossenen, teilweise noch in der Gießkokille befindlichen Leichtmetallfelgen, bei dem der Naben- und Radscheibenbereich aus der Gießwärme heraus mit einem Wassernebel, der aus einer gezielt angeordneten Düse zugeführt wird, vorsichtig abgekühlt wird. Nach dem Vorschlag der DE 15 58 798 B2 sollen Leichtmetall-Werkstücke aus einer Temperatur oberhalb von 371°C mit einer Abkühlungsgeschwindigkeit von mehr als 83°C/s dadurch abgekühlt werden, daß die Werkstücke mit feinen Wasserstrahlen bei einem Druck von 10 bis 42 bar und hoher Geschwindigkeit bedüst werden. Der Effekt dieser Bedüsungsart soll darin bestehen, daß der Wasserstrahl in viele kleinste Tröpfchen aufgelöst wird, die die Dampfgrenzschicht durchschlagen und eine höhere Abkühlungsgeschwindigkeit als bei einer Tauchkühlung erbringen sollen.

Die FR-OS 2 223 463 behandelt das Abschrecken von zylindrischen, stranggegossenen Knüppel aus Aluminium nach einem etwa sechsstündigen Homogenisierungsglühen in einem Ofen bei etwa 565 °C. Die Knüppel mit einem Durchmesser von etwa 20 bis 25 cm wurden nach dem Stranggießen auf handhabbare Längen von jeweils etwa 8 m Länge unterteilt. Die quer durch den Glühofen hindurch geförderten Knüppel treten nach dem Glühen seitlich aus dem Ofen aus und werden im unmittelbaren Anschluß in Längsrichtung hintereinander in eine Abschreckkammer eingebracht. Darin sollen die noch glühwarmen Knüppel rasch und vor allem gleichmäßig abgeschreckt werden, damit die Knüppel sich nicht verziehen. Dabei soll eine Abkühlung auf etwa 148 °C in wenigstens 10 Minuten erreicht werden. In der Abschreckkammer werden die Knüppel auf einer Rollenbahn mit prismatisch taillierten Förderrollen konzentrisch durch mehrere im Abstand hintereinander angeordnete, kreisförmige Düsenringe bei definierter Fördergeschwindigkeit hindurchgefördert. Die Düsenringen sind jeweils am Umfang eng mit nach innen gerichteten Düsen besetzt, mit denen Wasser zerstäubt und auf die Knüppel gerichtet wird. Aufgrund einer dichten Düsenanordnung soll der Knüppelumfang möglichst gleichmäßig bedüst werden können. Das versprühte Abschreckwasser wird in der geschlossenen Abschreckkammer aufgefangen und in einem niveauregulierten Sumpf gesammelt. Gebildeter Dampf wird über einen Kamin an der höchsten stelle der Abschreckwasser abgezogen.

Trotz dieses Standes der Technik ist der Einsatz eines Luft/ Wasser-Gemisches im Zusammenhang mit der Wärmebehandlung von Leichtmetall-Gußstücken insbesondere zur kosten- und funktionsmäßigen Optimierung des Wärmebehandlungsverfahrens neu und in der Anhäufung von Vorteilen für den Fachman überraschend.

Die Vorteile des erfindungsgemäßen Wärmebehandlungsverfahrens liegen in Folgendem:
Die Gußwerkstücke können nach einem Lösungsglühen vorsichtiger und vor allem gleichmäßiger im Vergleich zum Abschrecken im Wasserbad abgeschreckt werden, wodurch einerseits eine gute Werkstückhärte, aber andererseits eine Reduzierung der abschreckbedingten Verzüge des Gußstückes erzielt wird.
Dank der sicheren Beherrschbarkeit der Abschreckung kann gezielt auf eine bestimmte Temperatur, nämlich etwas unterhalb der Auslagerungstemperatur abgeschreckt werden, wodurch eine erhebliche Menge an Aufheizenergie zum anschließenden Auslagerungsglühen und somit Energiekosten und auch Aufheizzeit eingespart werden können. Letzteres wirkt sich günstig auf die Produktivität der Anlage aus.
Da die Gußstücke beim Abschrecken trocken bleiben, können sie einfacher und sicherer entsandet werden, weil der an den Werkstücken anhaftende, trocken bleibende und während des Abschreckens abfallende Sand sich sicherer und vollständiger vom Werkstück löst. Außerdem kann der Sand anschließend leicht aus den Werkstücken trocken herausgerüttelt und/oder geblasen werden.
Aufgrund dessen, daß die Gußstücke beim Abschrecken trocken bleiben, ist ein gesondertes und energie-intensives Trocknen der Gußstücke ebenso entbehrlich wie ein gesonderter, gut durchlüfteter Trocknungsofen. Dies entlastet nicht nur die Betriebs- sondern auch die Investitionskosten.
Es entstehen im Vergleich zum Stand der Technik geringere Sandverluste und geringere Entsorgungskosten von Altsand, weil der während des Abschreckens von den Werkstücken ab- bzw. herausfallende Sand - weil er trocken bleibt - ohne weiteres in die Kernsandregeneration zurückgeführt werden kann. Dadurch wird nicht nur Neusand gespart, sonder auch eine entsprechende Menge Abfall mit den zugehörigen Entsorgungskosten vermieden.
Auch der Wasserverbrauch für das Abschrecken ist sehr gering, weil der Entstehende Dampf rekondensiert und das Kondensat wiederverwendet werden kann. Auch darin liegt eine Kostenersparnis.
Zusammenfassen kann also gesagt werden, daß durch das erfindungsgemäße Abschrecken der Leichtmetallgußstücke in dem Gesamtprozeß der Gußteilherstellung nicht nur ein besseres Produkt erzielt, sondern auch erheblich weniger Energie, weniger Kernsand, weniger Wasser und weniger Zeit verbraucht sowie weniger Abfall erzeugt wird.

Zweckmäßige Ausgestaltungen der Erfindung können den Unteransprüchen entnommen werden; im übrigen ist die Erfindung an Hand eines in der Zeichnung dargestellten Ausführungsbeispieles nachfolgend noch erläutert; dabei zeigen
- Fig. 1: schematisch und in Seitenansicht eine Anlage zur Wärmebehandlung von Leichtmetall-Gußstücken sowie
- Fig. 2 und 3: in vergrößerter Darstellung einen in Vorschubrichtung (Figur 2) und einen quer zur Vorschubrichtung (Figur 3) genommenen Vertikalschnitt durch die Einrichtung zum Abschrecken der Gußstücke.

Die in Figur 1 dargestellte Wärmebehandlungsanlage für Leichtmetall-Gußstücke, vorzugsweise Zylinderköpfe für Hubkolbenmotoren, besteht aus einem Lösungsglühofen 2, einer daran anschließenden Abschreckeinrichtung 3 sowie einem sich daran in Transportrichtung anschließenden Auslagerungsofen 4. Die Leichtmetall-Gußstücke werden nach dem Erstarren und Ausformen in den Lösungsglühofen eingegeben, der beispielsweise als Durchstoßofen ausgebildet sein kann. Dort werden die Teile auf etwa 530°C erwärmt und eine gewisse Zeit lang, beispielsweise vier Stunden lang bei dieser Temperatur geglüht. Es sei an dieser Stelle erwähnt, daß der Lösungsglühofen zweckmäßigerweise in Form eines kombinierten Behandlungsofen nach der Eingangs zitierten EP 546 210 A1 ausgebildet sein kann, in dem die Werkstücke nicht nur lösungsgeglüht werden können, sondern in dem die Sandkerne auch pyrolytisch zerstört und der Kernverbund vollständig in rieselfähigen Sand aufgelöst wird. Die Gußstücke brauchen also nicht zuvor abgekühlt und entkernt zu werden; vielmehr kann die Restgießwärme für ein Anwärmen auf Glühtemperatur ausgenutzt werden, wodurch nicht nur Anwärmzeit, sondern auch Heizenergie gespart werden kann. Bei Einsatz eines solchen verfahrens-kombinierenden Ofens kommen die Gußstücke nach dem Glühen entkernt und bereits weitgehend entsandet aus dem Ofen heraus. Nach dem Glühen müssen die Teile abgeschreckt werden, wofür die Abschreckeinrichtung 3 vorgesehen ist, die in den Figuren 2 und 3 vergrößert dargestellt ist und auf die weiter unten näher eingegangen wird. An dieser Stelle sei vorab lediglich erwähnt, daß zum Abschrecken der Gußstücke 1 diese einzeln mittels eines nebelfeinen Gemisches aus Luft und Wasser beaufschlagt werden, wobei eine vorsichtige Abschreckung zustande kommt, die je nach Zeitdauer bis zu einer bestimmten Temperatur getrieben werden kann. Man hat es dadurch in der Hand, die Gußstücke lediglich auf etwa 130 bis 160°C abzuschrecken. Dadurch kann die Restwärme der Gußstücke ausgenutzt werden, so daß die Teile in noch warmem Zustand anschließend in den Auslagerungsofen 4 eingegeben werden können. Hier werden die Teile bei etwa 170 bis 210°C eine gewisse Zeit lang, beispielsweise ebenfall etwa vier Stunden ausgelagert. Im Anschluß daran können die Gußstücke an freier Luft auf Raumtemperatur abgekühlt werden. Es sei hier hervorgehoben, daß die Teile beim Abschrecken im Prinzip trocken bleiben und das insbesondere der von den Gußstücken abfallende Sand ebenfalls trocken ist. Soweit Kernsand nicht in den Kavitäten der Gußstücke verbleibt, sondern aus den Gußstücken herausrieselt, sammelt er sich unten in den Öfen und muß dort von Zeit zu Zeit entfernt werden.

Die eingehender in den Figuren 2 und 3 dargestellte Abschreckeinrichtung 3 ist folgendermaßen aufgebaut: Es ist ein durch Bleche umschlossener Behandlungsraum 11 geschaffen, in dem eine Rollenbahn 12 hineinführt, welche die Gußstücke trägt und fördert. Die Rollen können durch einen Rollenantrieb 22 angetrieben werden. Um die Gußstücke 1 von einem seitlichen Abwandern von der Rollenbahn 12 abzuhalten, sind beiderseits von der Rollenbahn Seitenführungsbleche 23 angebracht. Vorne und hinten an dem Behandlungsraum ist jeweils eine Hubtür 13 angebracht, die durch einen nicht mehr dargestellten Hubantrieb selbsttätig und programmgesteuert geöffnet bzw. geschlossen werden kann. Um Sand, der von den Gußstücken 1 zwischen den Rollen der Rollenbahn 12 auf den Boden des Behandlungsraumes 11 herabfällt, von Zeit zu Zeit ausräumen zu können, sind seitlich am Behandlungsraum Putzdeckel 21 angebracht. Um beim Ausräumen des Sandes vom Boden des Behandlungsraumes die Reste leichter entfernen zu können, ist der Boden mit einer Ablaufleitung 24 versehen, durch die zusammengekratzter Sand herausgelassen werden kann.

Oberseitig an den Behandlungsraum 11 ist ein Luftzufuhrgebläse 14 angebracht, über welches Luft mit Raumtemperatur angesaugt und in den Behandlungsraum bei hoher Umwälzgeschwindigkeit eingeblasen werden kann. Zur Luftführung sind im Inneren den Behandlungsraumes Luftleitbleche 15 angebracht. Unmittelbar hinter dem Luftzufuhrgebläse ist im dargestellten Ausführungsbeispiel eine obere Ebene von Sprühdüsen 19 angebracht, die an eine Ringleitung 16 angeschlossen sind und von dort mit Wasser versorgt werden. Dieses Wasser wird über die Düsen sehr fein verstäubt und in die vorbeiströmende Luft übergeben. Eine untere Ebene von Sprühdüsen ist in geringem Abstand oberhalb der Gußstücke angebracht. Hierzu sind seitlich zwei Längsleitungen 17 und mehrere, die Längsleitungen leiterartig quer miteinander verbindende Querleitungen 18 vorgesehen, die ihrerseits die flächendeckend verteilt angeordneten Sprühdüsen 19 tragen. Diese sprühen das zugeführte Wasser unmittelbar auf die Gußstücke 1 auf.

Durch diese Ausbildung der Abschreckeinrichtung werden die Gußstücke einzeln und von allen Seiten örtlich gezielt mit feinversprühtem Wasser, also mit einem Gemisch aus Luft und Wasser bedüst. Das Wasser ist in der Luft in Form nahezu nebelfeiner Tröpfchen suspendiert. Beim Auftreten der Tröpfchen auf die heißen Gußstücke wird das Wasser verdampft und es wird die Verdampfungswärme als latente Kühlwärme ausgenutzt. Mit dieser Art der Kühlung wird eine zwar vorsichtige aber immer noch ausreichend rasche Abschreckung erreicht. Die Abschreckwirkung ist örtlich sehr gleichmäßig und kann - wie gesagt - bis zu ganz bestimmten Temperaturen der Werkstücke getrieben werden, so daß eine Restwärme übrig gelassen und für das anschließende Auslagern ausgenutzt werden kann.

Über die Luftzufuhr 5 und das Luftzufuhrgebläse 14 werden etwa 1500 bis 5000 m³/h, vorzugsweise etwa 4000 m³/h Luft in den Behandlungsraum 11 hineingefördert und etwa 0,25 bis 1 Liter, vorzugsweise 0,5 Liter Wasser je kg Gußwerkstoff bei etwa 12 bis 24 bar in die zugeführte Luft eingedüst. Dadurch kann eine Abkühlungsgeschwindigkeit von etwa 280 bis 320°C je Minute erreicht werden. Das Verfahren ist insbesondere zur Abschreckung von Zylinderköpfen für Hubkolbenmotoren vorgesehen.

Die in den Behandlungsraum eingeblasene Luft muß gemeinsam mit dem entstehenden Dampf aus diesen Behandlungsraum auch wieder zügig abtransportiert werden. Zu diesem Zweck sind mehrere Dampfabzugleitungen 6 mit Dampfabzuggebläsen 20 seitlich und im Dachbereich des Behandlungsraumes angebracht. Um einen Kurzschluß der Luftströmung von dem Luftzufuhrgebläse 14 zu den Dampfabzuggebläsen 20 zu vermeiden, sind zwischen beiden die bereits erwähnten Luftleitbleche 15 angebracht. Um das eingesetzte Wasser zumindest teilweise wieder verwenden zu können, wird der entstehende und von den Gußstücken 1 fortgetragene Wasserdampf in einen Kondensator 7 geleitet und das dort kondensierte und das gesammelte Kondenswasser zur Befeuchtung des Luft/Wasser-Gemisches mittels der Kondensatpumpe 8 zurückgeleitet. Dem Kondensator 7 wird Kondensationsenergie über kalte Luft aus der Kühlluftleitung 10 zugeführt. Die im Kondensator erwärmte Luft wird ebenfalls ins Freie verblasen. Aufgrund der Rekondensation des Abschreckwassers können etwa 75 bis 95 %, vorzugsweise etwa 90 % des Wasser erneut verwendet werden. Das restliche Wasser wird mit der Luft ins Freie über die Luftabfuhrleitung 9 hinausgetragen.

## Patentansprüche

1. Verfahren zum Wärmebehandeln von Leichtmetall-Gußstücken, bei dem diese nach dem Erstarren und Ausformen aber noch mit den Kernen aus der Gieß-Restwärme heraus in einem Ofen zum Lösungsglühen auf etwa 530°C erwärmt und eine gewisse Zeit geglüht werden, bei dem die Gußstücke nach dem Lösungsglühen abgeschreckt und anschließend in einem Auslagerungsofen eine gewisse Zeit lang bei etwa 170 bis 210°C ausgelagert und danach auf Raumtemperatur abgekühlt werden,
**dadurch gekennzeichnet,**
daß die Gußstücke (1) zum Abschrecken einzeln mittels eines Gemisches aus Luft und Wasser lediglich auf etwa 130 bis 160°C abgeschreckt werden,
- wobei das Luft/Wasser-Gemisch nebelfein verdüst und zwangskonvektiv allseits auf die Gußstücke (1) verteilt wird und/ oder
- wobei das Luft/Wasser-Gemisch nebelfein allseits verteilt auf die Gußstücke (1) aufgedüst wird und
daß die Gußstücke (1) bei Abschrecktemperatur unter Ausnutzung der Restwärme in den Auslagerungsofen (4) eingegeben werden.

2. Verfahren nach Anspruch 1,
**dadurch gekennzeichnet,**
daß das Abschrecken mittels des Luft/Wasser-Gemisches, bei dem das Wasser in der Luft in Form nebelfeiner Tröpfchen suspendiert ist, in einem zwar abgeschlossenen aber gut zwangskonvektiv durchlüfteten Behandlungsraum (11) unter Ausnutzung der Verdampfungswärme des Wassers als latenter Kühlwärme in der Weise erfolgt, daß der gebildete Wasserdampf laufend abgezogen wird und die Gußstücke trocken bleiben.

3. Verfahren nach Anspruch 1,
**dadurch gekennzeichnet,**
daß der entstehende und von den Gußstücken (1) fortgetragene Wasserdampf in einen Kondensationsraum (7) aufgefangen, dort kondensiert und das Kondenswasser zur Befeuchtung des Luft/ Wasser-Gemisches zurückgeleitet (8) wird.

4. Verfahren nach Anspruch 1,
**dadurch gekennzeichnet,**
daß als Gußstücke (1) Zylinderköpfe für Hubkolbenmotoren abgeschreckt werden.

5. Verfahren nach Anspruch 1,
dadurch gekennzeichnet,
daß mit einem zwangskonvektivem Luftstrom zum Forttragen des Wasserdampfes im Bereich von 1500 bis 5000 m³/h, vorzugsweise von etwa 4000 m³/h gearbeitet wird.

6. Verfahren nach Anspruch 1,
**dadurch gekennzeichnet,**
daß die Gußstücke (1) in etwa 1 Minute von etwa 520 °C auf etwa 180 °C abgeschreckt werden.

7. Verfahren nach Anspruch 1,
**dadurch gekennzeichnet**,
daß etwa 0,25 bis 1 Liter, vorzugsweise etwa 0,5 Liter Wasser je kg Gußwerkstoff als luftsuspendierter Wassernebel zum Abschrekken der Gußstücke (1) eingesetzt wird.

8. Verfahren nach Anspruch 1,
**dadurch gekennzeichnet,**
daß das durch das Abschrecken verdampfte Wasser zu etwa 75 bis 95 %, vorzugsweise etwa 90 % rekondensiert und erneut verdüst wird.

## Claims

1. A process for the heat treatment of light alloy castings in which, following solidification and pattern drawing but still with the cores, the castings are heated to approximately 530°C in a furnace for solution treatment using the residual casting heat and treated for a given time and in which, following solution treatment, the castings are aged in an ageing furnace for a given period at approximately 170 to 210°C and then cooled to room temperature,
**characterised i n that**
the castings (1) to be quenched are quenched individually using a mixture of air and water to no more than approximately 130 to 160°C with
- the air/water mixture being atomised to a mist and distributed all around the casting by forced convection and/or
- the air/water mixture being sprayed in a mist all around the casting (1) and
that the castings (1) are placed in the ageing furnace (4) at quenching temperature using the residual heat.

2. A process in accordance with Claim 1,
**characterised in that**
the quenching using the air/water mixture in which the water is suspended in the air in the form of a mist of droplets takes place in a treatment chamber (11) which, although closed, is well ventilated by means of forced convection and uses the vaporisation heat from the water as latent cooling heat in such a way that the water vapour formed is constantly removed and the castings remain dry.

3. A process in accordance with Claim 1,
**characterised in that**
the water vapour produced and carried away by the castings (1) is collected in a condensation chamber (7) where it is condensed and the condensed water is returned to humidify the air/water mixture.

4. A process in accordance with Claim 1,
**characterised in that**
the castings quenched are cylinder heads for reciprocating engines.

5. A process in accordance with Claim 1,
**characterised in that**
the process uses a forced convection air stream to carry away the water vapour at a rate of some 1500 to 5000 m³/h, preferably approximately 4000 m³/h.

6. A process in accordance with Claim 1,
**characterised in that**
the castings (1) are quenched from approximately 520°C to approximately 180°C in approximately 1 minute.

7. A process in accordance with Claim 1,
**characterised in that**
approximately 0.25 to 1, and preferably approximately 0.5, litres of water per kg of casting material are used as an air-suspended water mist to quench the castings (1).

8. A process in accordance with Claim 1,
**characterised in that**
approximately 75 to 95 %, and preferably approximately 90 %, of the water vaporised by the quenching is re-condensed and re-atomised.

## Revendications

1. Procédé de traitement thermique de pièces moulées en métal léger, lors duquel celles-ci, après solidification et démoulage mais comprenant encore les noyaux, sont chauffées à partir de la chaleur résiduelle de moulage, dans un four de recuit de mise en solution, à une température d'environ 530°C et malléabilisées pendant une certaine durée, procédé dans lequel les pièces moulées après recuit de mise en solution sont trempées, puis laissées vieillir pendant un certain temps dans un four de vieillissement, à une température d'environ 170 à 210°C, puis refroidies à la température ambiante,
caractérisé en ce que
les pièces moulées (1), pour être trempées individuellement, sont trempées au moyen d'un mélange constitué d'air et d'eau, uniquement jusqu'à descente à une température d'environ 130 à 160°C,
- le mélange air/eau étant insufflé sous la forme d'un brouillard fin est distribué par convexion forcée, de tous côtés, sur les pièces moulées (1) et/ou
- le mélange air/eau est soufflé de façon répartie de tous côtés sous la forme d'un brouillard fin sur les pièces moulées (1), et
en ce que les pièces moulées (1) sont introduites à la température de trempe dans le four de vieillissement (4), en exploitant la chaleur résiduelle.

2. Procédé selon la revendication 1, caractérisé en ce que la trempe est effectuée au moyen du mélange air/eau, pour lequel l'eau est mise en suspension dans l'air sous la forme de gouttelettes placées en un brouillard fin, dans une enceinte de traitement (11), certes fermée mais cependant bien ventilée par convection forcée, en exploitant la chaleur d'évaporation de l'eau en tant que chaleur latente de refroidissement; de manière que la vapeur d'eau formée soit extraite soit extraite en continu et que les pièces moulées restent sèches.

3. Procédé selon la revendication 1, caractérisé en ce que la vapeur d'eau produite et emportée des pièces moulées (1) est captée dans une enceinte de condensation (7), y est condensée et l'eau de condensation est recyclée en (8) pour humidifier le mélange air/eau.

4. Procédé selon la revendication 1, caractérisé en ce qu'on trempe, à titre de pièces moulées (1), des culasses pour moteur à pistons alternatifs.

5. Procédé selon la revendication 1, caractérisé en ce qu'on travaille avec un courant d'air à convexion forcée pour emporter la vapeur d'eau dans une plage de débit de 1500 à 5000 m³/h, de préférence d'environ 4000 m³/h.

6. Procédé selon la revendication 1, caractérisé en ce que les pièces moulées (1) sont trempées sur une durée d'environ 1 minute, avec refroidissement d'une température d'environ 520°C à une température d'environ 180°C ;

7. Procédé selon la revendication 1, caractérisé en ce qu'on utilise environ 0,25 à 1 litre, de préférence d'environ 0,5 litre d'eau par kilogramme de pièces moulées, sous la forme d'un brouillard d'eau en suspension dans l'air, pour tremper les pièces moulées (1).

8. Procédé selon la revendication 1, caractérisé en ce que l'eau, évaporée par suite de la trempe, est rêcondensée jusqu'à environ 75 à 95 %, de préférence pour environ 90 %, et est de nouveau insufflée.
